# EUROPÄISCHE PATENTSCHRIFT

(11) **EP 0 715 007 B1**
(45) Veröffentlichungstag und Bekanntmachung des Hinweises auf die Patenterteilung: **03.02.1999**
(21) Anmeldenummer: 95117219.6
(22) Anmeldetag: 02.11.1995
(51) Int. Cl.: D01F 6/62, D01D 5/26

(54) **Kunststoff-Fibride**
Plastic fibrids
Fibrides plastiques

(30) Priorität: 24.11.1994 DE 4441801
(43) Veröffentlichungstag der Anmeldung: 05.06.1996
(73) Patentinhaber: Steinau, Peter, Dr., 55122 Mainz (DE)
(72) Erfinder: Steinau, Peter, Dr., D-55122 Mainz (DE); Jungert, Dieter, D-47918 Tönisvorst (DE); Mai, Volker, D-47805 Krefeld (DE); Meier, Birgitta, D-47447 Moers (DE); Pohl, Eckehard, D-47839 Krefeld (DE)

(56) Entgegenhaltungen:
- EP-A- 0 053 188
- DE-A- 1 934 541

## Beschreibung

Die Erfindung betrifft Kunststoff-Fibride nach dem Oberbegriff des Anspruches 1.

Kunststoff-Fibride sind nicht spinnfähige und nicht mehr aufteilbare reine Fasern mit unregelmäßiger Fasermorphologie. Sie setzen sich aus den Kristalliten und wohl auch amorphen Faserteilen zusammen und stellen die kleinsten Fasereinheiten dar. Die Einsatzmöglichkeiten dieser Fasern sind in den letzten Jahren stark gestiegen. Neben den herkömmlichen Einsatzgebieten, wie bei der Papierherstellung, können durch die immer mehr an Bedeutung gewinnende Wiederverwertbarkeit der Produkte weitere Absatzmärkte erschlossen werden.

Bisher bekannt sind Kunststoff-Fibride aus Polyäthylen (HDPE, LLDPE) und Polypropylen (PP). Hergestellt werden die Kunststoff-Fibride im Flash-Spinning-Verfahren.

Dabei werden die Kunststoffe in einem Wasser-Lösungsmittelgemisch unter Druck und Temperatur emulgiert und die Emulsion in ein Vakuum ausgedüst. Dabei verdampft das Lösungsmittel, die Temperatur sinkt stark ab und der Kunststoff wird unter Kristallisation in Fibride verwandelt.

Voraussetzung hierfür sind ein bestimmter minimaler Kristallisationsgrad sowie bestimmte minimale Kristallisationsgeschwindigkeiten des Kunststoffes. Für den Spinnprozeß eignen sich nur Kunststoffe welche wirtschaftlich und technisch in normal verfügbaren Lösungsmitteln, wie z.B. aliphatischen Kohlenwasserstoffen, lösbar sind. Als Ergebnis erhält man Produkte, die einer Nachbehandlung unterzogen werden müssen.

Kunststoff-Fibride aus Polyacrylnitril (PAN) oder Polyaromaten und Celluloseacetat werden aus vorgefertigten spleissfähigen Fasern erzeugt. Der Weg zur Herstellung der Fibride führt über Folien oder Spinnfasern. Die Folie wird extrudiert, geschnitten, verstreckt und mechanisch fibrilliert. Unter Einwirkung von Wärme wird die Folie um ein vielfaches der Länge verstreckt. Die Orientierung der Moleküle muß bei einer Temperatur unterhalb des Kristallitschmelzpunktes vorgenommen werden. Es tritt eine wesentliche Zunahme der Reißfestigkeit und Abnahme der Reißdehnung in Reckrichtung ein. Spinnfasern werden speziell hoch verstreckt (high modul), um die Spleissneigung zu erhöhen.

Der Einsatz der Fibride orientiert sich im wesentlichen an den Rohstoffeigenschaften der Ausgangskunststoffe. In vielen Fällen ist verfahrensbedingt, eine bestimmte Hydrophilie Voraussetzung für die Einsatzmöglichkeiten. Um neue Anwendungsmöglichkeiten zu erschließen bzw. bestehende Anwendungen mit neuen produkwertsteigernden Eigenschaften zu versehen, wären Fibride von anderen Kunststoffen, insbesondere Polyester, wünschenswert. Versuche Fibride auf Polyesterbasis nach den vorstehend beschriebenen Verfahren herzustellen, führten nicht zu einem Ergebnis. Eine mechanische Fibrillierung scheidet wegen des Auskristallisierens der Folie bei deren Herstellung in einem getrennten Schritt (Fixierung) aus, so daß sie wegen ihres kristallisierten Zustandes nicht mehr spleissfähig werden kann, während aufgrund fehlender geeigneter Lösungsmittel der Spinnprozeß wirtschaftlich nicht durchführbar ist.

Der Erfindung liegt die Aufgabe zugrunde, neue Kunststoff-Fibride zu schaffen.

In DE-A-1934541 werden Stapelfasern hergestellt.

Ausgehend von dem im Oberbegriff des Anspruches 1 berücksichtigten Stand der Technik, ist diese Aufgabe gelöst mit den im kennzeichnenden Teil des Anspruches 1 angegebenen Merkmalen.

Vorteilhafte Weiterbildungen der Erfindung sind in den Unteransprüchen angegeben.

Überraschenderweise wurde ein Verfahren gefunden, mit dem Fibride auf Polyesterbasis, vorzugsweise aus einem Polyephtalatester, erstmals hergestellt werden können. Die Fibride zeichnen sich durch die gewünschte Fibrillenfeinheiten und Kürze von 0,1 bis 5 mm bei der Herstellung aus.

Die erfindungsgemäßen Fibride sind dadurch gekennzeichnet, daß sie aus einem Polyester bestehen, der als niedrigviskoser Strahl in ein durch Flüssigkeitsstrahlen gebildetes Scherfeld gespritzt, von den Flüssigkeitsstrahlen zerrissen und durch Abkühlen, Kristallisation und Orientierung zu Fibriden ausgebildet ist. Die auf Polyesterbasis hergestellten Fibride weisen eine spezifische Oberfläche von 1 bis 10 m²/g auf und sind ohne Vorbehandlung im Wasser dispergierbar. Der Schmelzpunkt liegt zwischen 200 - 260 °C bei guter Dauerwärmebeständigkeit.

Das erfindungsgemäße Verfahren zum Erzeugen von Fibriden auf der Basis thermoplastischer Polyester geht von dem Gedanken aus, das Polyester bei Temperaturen unterhalb seiner Zersetzungstemperaturen zwischen 100 °C und 450 °C , insbesondere 250 °C und 400 °C, zu einer viskosen Masse zu erwärmen und zu zerreißen. Der Polyesterstrahl weist nach seiner Erwärmung eine Viskosität unter 200 Pascal · Sekunde, vorzugsweise unter 100 (Pa·s), auf. Der niedrigviskose Polyester wird unter einem Druck zwischen 100 und 1000 bar mit hoher Geschwindigkeit im Strahl frei in ein energiereiches Scherfeld gespritzt. Das Scherfeld bilden flüssige oder gasförmige Verdüsungsstrahlen die auf ein Zentrum ausgerichtet sind und mit hoher kinetischer Energie bei Drücken zwischen 100 und 1000 bar auf den Polyesterstrahl treffen. Vorzugsweise bestehen die Verdüsungsstrahlen aus tiefkalt verflüssigten Gasen, wie die Inertgase Stickstoff und Argon. Auch Wasser kann bei Drücken oberhalb 100 bar eingesetzt werden. Der in dem Scherfeld mit Flüssigstickstoffstrahlen zerissene Polyester bildet bei Abkühlung, Kristallisation und Orientierung Fibride.

Das in einem Extruder aufgeschmolzene Polyester wird durch eine Düse, welche die Polyesterstrahlgeometrie bestimmt, mit einer Temperatur von 100 °C bis 450 °C frei in das Scherfeld ausgespritzt. Der Spritzdruck beträgt mindestens 100 bar und wird bezgl. seines Maximaldruckes, von beispielsweise 1000 bar, nur durch technische und wirtschaftliche Grenzen beschränkt. Dort erreicht der Polyesterstrahl sofort das Zentrum des, durch ein Düsensystem erzeugten, Scherfeldes. Das Düsensystem besteht aus Flachstrahl- oder Vollstrahldüsen, die unter einen Winkel von 30 bis 150° zum Polyesterstrahl angeordnet sind. Hier wird der Polyesterstrahl durch die Energie des Scherfeldes zerrissen und gleichzeitig extrem abgekühlt. Die kinetische Energie des Verdüsungsmediums, vorzugsweise eines verflüssigten Inertgases, insbesondere Stickstoffes und der große Temperaturunterschied von bis zu 650 K bewirken eine derart starke Belastung des Polyesters, daß es zu Fibriden zerfällt. Die anfallenden Fibride sammeln sich am Boden des Reaktionsraumes an. Sie können durch eine Öffnung des Reaktionsraumes entnommen werden. Das entstehende Stickstoffgas wird durch einen Filter und einen Zyklon über einen Ventilator in einen Kamin und somit ins Freie oder in einen Rückgewinnungskreislauf befördert. Der vom Düsensystem des Scherfeldes benötigte Stickstoff gelangt von einem isolierten Tank über eine Hochdruckpumpe im flüssigen Zustand und unter hohem Druck ins Düsensystem.

Die hergestellten Fibride zeigen deutliche Variationen in Dichte und Länge der Einzelfibrille und liegen in ihrer freien Oberfläche unter den über Emulsion oder Anlösen der Oberflächen hergestellten Produkte. Sie besitzen mehr verdeckte Oberflächen. Die Steuerbarkeit der Fibrillengrößen ist über das erfindungsgemäße Verfahren deutlich ausgeweitet, so daß ein sehr feiner Pulp erreicht werden kann.

### Beispiel A

Polyalkylenterephtalate (PTP) gehören zu der Gruppe der Polyephtalatester. Zwei unterschiedliche Arten der Polyalkylenterephtalate sind Polyäthylenterephtalat (PET) und Polybutylenterephtalat (PBT). PET und PBT sind bei Raumtemperatur harte, steife, auch bei tiefen Kältetemperaturen schlagzähe teilkristalline Kunststoffe mit gutem Gleit- und Abriebverhalten. PTP ist bei höheren Verarbeitungstemperaturen sehr niedrigviskos.

Ein extrem leichtfließender PTP-Typ der Firma Hoechst AG (Celanex) wurde im Scherfeld mit tiefkalt verflüssigtem Stickstoff in Fibride zerteilt. Celanex ist ein teilkristalliner, thermoplastischer Polyester-Typ auf der Basis von PBT. PBT wird durch Schmelzpolykondensation von Terephtalsäuredimethylester mit 1,4-Butandiol hergestellt und hat folgende chemische Formel:

Die physikalischen Eigenschaften von Celanex sind nachstehend aufgeführt:

| | |
|---|---|
| Handelsname: | Celanex |
| Typ: | 2000-2 |
| Hersteller: | Hoechst AG |
| Schmelzindex MVI 250/2: | 65 cm³/10 min |
| Dichte: | 1,30 g/cm³ |
| Kristallitschmelzbereich: | 200-225 °C |

Celanex wurde unter den in der Tabelle angegebenen Versuchbedingungen zerteilt:

| **Parameter:** | |
|---|---|
| Probewerkstoff | PBT Celanex 2000 |
| Temperatur | |
| Düse | 340 °C |
| Zone 1 | 350 °C |
| Zone 2 | 300 °C |
| Zone 3 | 200 °C |
| Stickstoffdüse | Fl.str. 1,02 mm |
| Kunststoffdüse | Vollstr. 0,47 mm |
| Stickstoffdruck | 250 bar |
| Kunststoffdruck | 180 bar |
| Spritzdauer | 4-5 sec |

| **Siebstrahlanalyse**: | |
|---|---|
| Maschenweite in um | PBT |
| 800 | 93,6 % |
| 630 | 90,4 % |
| 400 | 77,6 % |
| 250 | 49,6 % |

Das Ergebnnis der Versuche sind Fibride die eine (sehr) feine Struktur mit glänzendem Charakter aufweisen

### Beispiel B

Ein niedrigviskoser PTP-Typ der Firma Hoechst AG (RT 40) wurde im Scherfeld mit tiefkalt verflüssigtem Stickstoff in Fribide zerteilt. RT 40 ist ein teilkristalliner, thermoplastischer Polyester-Typ auf der Basis von PET. PET wird durch Schmelzpolykondensation von Dicarbonsäuren und Dialkoholen (= Terephtalsäure + Ethylenglykol = PET, bei RT 40 ist noch ein Anteil Isophtalsäure dabei) hergestellt und hat folgende Formel:

Die physikalischen Eigenschaften von RT 40 sind nachstehend aufgeführt:

| Handelsname: | Impet |
|---|---|
| Typ: | RT 40 |
| Hersteller: | Hoechst AG |
| Dichte: | 1,3 g/cm³ |
| Kristallitschmelzbereich: | 250-260 °C |

| **Parameter:** | |
|---|---|
| | Säurebasis, Terephtal und Isophtalsäure |
| Probewerkstoff | PET |
| | RT 40 |
| Temperatur | |
| Düse | 340 °C |
| Zone 1 | 350 °C |
| Zone 2 | 310 °C |
| Zone 3 | 200 °C |
| Stickstoffdüse | Fl.str. 1,02 mm |
| Kunststoffdüse | Vollstr. 0,47 |
| | mm |
| Stickstoffdruck | 250 bar |
| Kunststoffdruck | 180 bar |
| Spritzdauer | 4-5 sec |

| **Siebstrahlanalyse:** | |
|---|---|
| Maschenweite in um | PET |
| 800 | 100 % |
| 630 | 98,4 % |
| 400 | 95,2 % |
| 250 | 74,4 % |

Das Ergebnis der Versuche sind Fibride die Faserlängen ≦ 5 mm aufweisen und eine hohe Temperaturbeständigkeit besitzen. Desweiteren haben sie eine extrem feine Faserstruktur mit glänzendem Charakter und zeigen einen sehr geringen Folien- und Schmelzpartikel-Anteil.

## Patentansprüche

1. Kunststoff-Fibride,
dadurch gekennzeichnet,
daß sie aus einem Polyester bestehen, der als niedrigviskoser Strahl in ein durch Flüssigkeitsstrahlen gebildetes Scherfeld gespritzt, von den Flüssigkeitsstrahlen zerrissen und durch Abkühlung, Kristallisation und Orientierung zu Fibriden ausgebildet ist, die eine Fibrillenlänge von 0,1 bis 5 mm aufweisen.

2. Kunststoff-Fibride,
dadurch gekennzeichnet,
daß der Polyesterstrahl eine Viskosität unter 200 [Pa·s], vorzugsweise unter 100 [Pa·s], aufweist.

3. Kunststoff-Fibride,
dadurch gekennzeichnet,
daß die Fibride aus einem Polyterephtalatester bestehen.

4. Kunststoff-Fibride,
dadurch gekennzeichnet,
daß die Fibride aus einem Polyalkylenterephtalat bestehen.

5. Kunststoff-Fibride,
dadurch gekennzeichnet,
daß die Fibride aus einem Polybutylenterephtalat bestehen.

6. Kunststoff-Fibride,
dadurch gekennzeichnet,
daß die Fibride mit einer Temperatur unterhalb ihrer Zersetzungstemperatur zwischen 100 °C und 450 °C und einem Druck zwischen 100 und 1000 bar in das aus Flüssigkeitsstrahlen gebildete Scherfeld gespritzt und mit Flüssigkeitsstrahlen zerrissen werden.

7. Kunststoff-Fibride nach Anspruch 1 oder 6,
dadurch gekennzeichnet,
daß die Flüssigkeitsstrahlen aus einem der tiefkalten verflüssigten Gase Stickstoff oder Argon gebildet werden.

8. Kunststoff-Fibride nach Anspruch 1, 6 oder 7,
dadurch gekennzeichnet,
daß die Flüssigkeitsstrahlen mit einem Druck zwischen 10 und 600 bar auf den Polyesterstrahl gespritzt werden.

## Claims

1. Plastic-fibrets are characterized as follows:
They are composed of a polyester which is injected as a jet of low viscosity (a low viscosity jet) into a shearing field made up by liquid jets. The molten polyester is split up by liquid jets and is formed into fibrets which have a fibretlength of 0,1 to 5 mm by cooling down, cristallization and orientation.

2. Plastic-fibrets are characterized as follows:
The polyesterjet has a viscosity of below 200 (Pa . s), preferable below 100 (Pa . s).

3. Plastic-fibrets are characterized as follows:
The fibrets are composed of a polyterephtalatester.

4. Plastic-fibrets are characterized as follows:.
The fibrets are composed of a polyalclenterephtalat.

5. Plastic-fibrets are characterized as follows:
The fibrets are composed of a polybutylenterephtalat.

6. Plastic fibrets are characterized as follows:
The fibrets are injected into the shearing field, formed by liquid jets aid are split torn up by the liquid jets at a temperature below its decomposition temperature between 100° C and 450° C and at a pressure between 100 and 1000 bar.

7. Plastic fibrets according to claim 1 or 6 are characterized as follows:
The liquid jets are formed by the low temperature fixed gases, which is either nitrogen or argon.

8. Plastic fibrets according to claim 1, 6 or 7 are characterized as follows:
The liquid jets are injected on to the polyester jet at a pressure between 10 to 600 bar.

## Revendications

1. Les fibres plastiques sont caractérisées ainsi:
elles sont composées d'un polyester qui, en tant que rayon pauvre en viscosité, est injecté dans un champ découpé formé de rayons liquides, cassé par les rayons liquides et formant par refroidessement, cristallisation et orientation des fibres d'une longueur de 0,1 à 5 mm.

2. Les fibres plastiques sont caractérisées ainsi:
le rayon de polyester présente une viscosité inférieure à 200 (Pa . s), de préférence inférieure à 100 (Pa . s).

3. Les fibres plastiques sont caractérisées ainsi:
Les fibres se composent d'un testeur de polyterephtalat,

4. Les fibres plastiques sont caractérisées ainsi:
Les fibres se composent de polyalklenterephtalat.

5. Les fibres plastiques sont caractérisées ainsi:
Les fibres se composent de polybutylenterephtalat.

6. Les fibres plastiques sont caracterisées ainsi:
Les fibres sont injectées dans le champ découpé formé de rayons liquides à une température au dessons de leur température de décomposition entre 100° C et 450° C et à une pression entre 100 et 1000 bar et sont cassées par les rayons liquides.

7. Les fibres plastiques sont d'après 1 ou 6 caractérisées ainsi:
Les rayons liquides sont formés d'un gaz liquéfié gelé d'azote ou d'argon.

8. Les fibres plastiques sont, d'après 1, 6 ou 7 caractérisées ainsi:
Les rayons liquides sont injectés à une pression entre 10 et 600 bar sur le rayon de polyester.
